# FASCICULE DE BREVET EUROPEEN

(11) **EP 0 819 189 B1**
(45) Date de publication et mention de la délivrance du brevet: **05.02.2003**
(21) Numéro de dépôt: 96942392.0
(22) Date de dépôt: 12.12.1996
(51) Int. Cl.: D04H 1/64

(54) **PROCEDE DE FABRICATION D'UN MAT DE VERRE ET PRODUIT EN RESULTANT**
VERFAHREN ZUR HERSTELLUNG EINES GLASFASERVLIESSTOFFS UND DAS SO ERHALTENDE PRODUKT
METHOD FOR MAKING A GLASS MAT AND RESULTING PRODUCT

(30) Priorité: 12.12.1995 FR 9515113
(43) Date de publication de la demande: 21.01.1998
(73) Titulaire: Saint-Gobain Vetrotex France S.A., 73000 Chambéry (FR)
(72) Inventeur: ARPIN, Michel, F-73290 La Motte-Servolex (FR); DUCHAMP, Fabrice, F-73290 La Motte-Servolex (FR); MOTTET, Michel, F-41100 Aze (FR)
(74) Mandataire: Breton, Jean-Claude
(86) Numéro de dépôt international: FR9601988
(87) Numéro de publication internationale: WO97021861

(56) Documents cités:
- FR-A- 2 113 905
- US-A- 3 622 445
- US-A- 3 630 831

## Description

La présente invention a trait à un procédé de fabrication d'un mat constitué de fils de verre et le produit qui en résulte. On entend par mat de verre un produit formé de fils de verre (coupés ou continus) dont les filaments constitutifs restent liés entre eux, se distinguant ainsi des voiles de verre formés par l'association de filaments de verre dispersés.

Lors de la fabrication d'un mat de fils de verre, parmi les principaux problèmes à résoudre figurent le choix de la nature du liant qui permettra de donner sa cohésion au mat, la forme sous laquelle le liant sera utilisé et le procédé qui assurera le contact du liant avec le mat.

Les solutions à ces problèmes sont nombreuses.

Ainsi la nature du liant choisi est le plus souvent fonction de sa compatibilité chimique avec le système de résine que le mat devra renforcer.

Le liant peut être utilisé aussi bien sous forme de poudre, de suspension, d'émulsion ou de solution. Lorsque le liant est utilisé sous une autre forme que la poudre sèche, le liquide auquel il est associé est, de plus en plus souvent, l'eau afin d'éviter les difficultés que présente toujours l'emploi de solvants organiques.

Les méthodes d'applications sont également très variées.

Si le dépôt du liant sous la forme d'une poudre sèche évite l'emploi d'un liquide qu'il sera nécessaire d'éliminer ultérieurement, il est difficile de le répartir uniformément au sein de la masse du mat. Par ailleurs, les grains de liant subsistent parfois dans le composite renforcé par le mat, ce qui lui confère un état de surface irrégulier.

Le dépôt d'un liant sous forme d'émulsion ou de solution dans l'eau ou dans un solvant organique donne une bonne cohésion au mat car, le plus souvent, il colle au moins en partie les fils de verre. Cependant cet avantage peut se révéler moins intéressant lorsque le mat doit être associé avec un produit qu'il doit renforcer, qu'il soit organique ou minéral. En effet, lorsque le liant reste sur les fils de verre pendant cette phase d'association, il peut constituer un obstacle au bon mouillage desdits fils par ledit produit. C'est notamment le cas lorsque le mat doit être associé avec une résine qui se trouve sous la forme d'une dispersion ou suspension dans l'eau ou avec un mélange à base de ciment et d'eau. Cela se traduit par une diminution des propriétés mécaniques et par un mauvais état de surface de la pièce composite finale.

La présente invention a pour objet un procédé de fabrication permettant d'obtenir un mat de fils de verre qui présente une bonne cohésion et qui est facilement mouillé par les résines, notamment par les résines en milieu aqueux, notamment en solution, dispersion ou suspension aqueuses ou par un mélange à base de ciment et d'eau.

La présente invention a pour objet un procédé de fabrication qui permet de répartir uniformément le liant dans toute l'épaisseur du mat.

La présente invention a aussi pour objet un procédé de fabrication d'un mat de fils de verre qui permet le recyclage en continu du liant utilisé.

Ces buts sont atteints par un procédé de fabrication qui consiste à déposer en continu sur une nappe de fils de verre, répartis sur un convoyeur en mouvement, un liant dont la viscosité lors du dépôt est inférieure à environ 40 mPa.s, ledit liant étant formé d'une solution aqueuse d'alcool(s) polyvinylique(s).

Le ou les alcools polyvinyliques employés dans le cadre de l'invention présentent, de préférence, un degré de polymérisation inférieur à environ 1000.

Le liant est déposé sur la nappe de fils de verre sous la forme d'une nappe liquide ou d'un rideau de filets liquides qui tombent transversalement sur toute la largeur de ladite nappe de fils. Le liant ainsi déposé, et grâce à sa viscosité relativement faible, pénètre et traverse toute la nappe de fils en se répartissant dans tout le volume de ladite nappe. Le liant est retenu pour l'essentiel sur une grande partie des points de contact des fils qui se croisent. Le liant est déposé alors que sa température est supérieure à environ 10°C et le plus généralement comprise entre 20 et 60°C.

Le débit de liant ainsi déposé est notamment fonction de la vitesse du convoyeur et de la quantité de verre déposée par mètre carré sur ledit convoyeur. Ce débit de liant est déterminé de manière à obtenir entre environ 3 et 15% en poids de liant à l'état de matière sèche par rapport au poids de verre.

Dans une variante, le liant peut être déposé, en partie, à la surface de la nappe de fils, en amont de la zone où il est déposé sous la forme de filets ou d'une nappe liquides. Le liant peut être, par exemple, pulvérisé en amont, ce qui a pour effet de tasser légèrement la nappe de fils et d'humecter sa couche superficielle, favorisant ainsi la pénétration du liant déposé en aval.

Une fraction du liant ainsi déposé traverse complètement la nappe de fils et peut être récupérée sous le convoyeur. L'un des avantages du liant utilisé est qu'il est stable dans le temps, même après avoir été chauffé à une température supérieure à environ 30°C, contrairement aux liants dont la composition renferme au moins un constituant qui favorise sa réticulation. Le liant utilisé dans le cadre de l'invention peut ainsi être directement recyclé, ce qui constitue un avantage économique.

Une fois le liant déposé, la nappe de fils passe dans une étuve d'une manière connue en soi, puis éventuellement dans une calandre.

Le procédé selon l'invention s'applique aux mats de fils de verre obtenus par tous les moyens connus, qu'il s'agisse de procédés continus ou indirects.

Le premier type de procédé est utilisé pour fabriquer des mats de fils de verre continus. Il consiste, le plus souvent, à étirer une multiplicité de filaments à partir de verre fondu s'écoulant des orifices de plusieurs filières, à réunir ces filaments à raison d'au moins un fil par filière et à répartir mécaniquement les fils ainsi obtenus sur un convoyeur se déplaçant au-dessous desdites filières.

Le second type de procédé est généralement utilisé pour fabriquer les mats de fils de verre coupés. Il consiste à extraire d'une multiplicité d'enroulements des fils continus, à les couper simultanément et à les répartir sur un convoyeur en mouvement.

Le second type de procédé peut être aussi utilisé pour fabriquer des mats de fils continus lorsque l'extraction des fils de leur enroulement est aussitôt suivi de leur répartition sur le convoyeur.

Pour certaines applications, le mat employé peut être renforcé par des fils de verre continus disposés longitudinalement sur au moins une partie de sa largeur. C'est le cas notamment lorsque le mat est destiné à être associé à un mélange à base de ciment.

Ce mat est obtenu, par exemple, en répartissant simultanément sur le convoyeur en mouvement les fils coupés et les fils continus, ces derniers étant extraits d'une série d'enroulements.

Quel que soit le procédé utilisé, le diamètre moyen des filaments constituant les fils est compris entre environ 9 et 30 micromètres. Lorsqu'il s'agit de fils coupés la longueur desdits fils est généralement supérieure à 20 millimètres.

L'un des avantages de ce mat est que, mis en contact avec une résine en milieu aqueux, le liant disparaît presque entièrement, ce qui favorise le mouillage du verre par la résine.

Les avantages présentés par l'invention seront mieux perçus à travers la description, détaillée ci-après d'un exemple de réalisation nullement limitatif de ladite invention.

On dépose sur un convoyeur se déplaçant à la vitesse de 13 mètres par minute, une nappe de fils coupés de 50 millimètres de longueur, selon un débit total de verre de 250 kilogrammes par heure. Cette nappe est obtenue par la coupe simultanée d'une multiplicité de fils extraits d'une multiplicité d'enroulements. Ces fils de verre, d'un titre de 30 tex, sont constitués d'une multiplicité de filaments d'un diamètre moyen de 12 micromètres ; ils ont été revêtus, lors de leur fabrication, d'un ensimage classique à base d'acétate de polyvinyle et d'agents de couplage tels que des silanes.

Une solution aqueuse d'alcool polyvinylique à une concentration de 8%, maintenue à 30°C et dont la viscosité à cette température est de 15 millipascals/seconde, est déposée sur toute la largeur de la nappe de fils sous la forme d'un rideau de filets liquides. Cette solution a été obtenue par dissolution dans de l'eau portée à 80°C d'un alcool polyvinylique caractérisé par un degré de polymérisation de 530 et un taux d'hydrolyse de 88%. Cet alcool polyvinylique est commercialisé sous la référence F 105 par la Société LAMBERTI. Cette solution est déversée sur la nappe de fils selon un débit horaire de 3 mètres cubes. L'excédent de solution est aspiré sous le convoyeur et recyclé.

La nappe de fils ainsi traitée passe ensuite dans une étuve à air chaud à l'intérieur de laquelle elle est soumise à une température de l'ordre de 200°C pendant environ 50 secondes. A la sortie de l'étuve, la nappe de fils est calandrée et refroidie avant d'être enroulée sur un mandrin rotatif.

Le mat obtenu a un taux de liant de 8% et présente une masse surfacique de 250 grammes au mètre carré. Sa cohésion est bonne comme le montre sa résistance à la traction qui, mesurée selon la méthode ISO 3342, est en moyenne de 40 décanewtons. En comparaison, un mat qui a les mêmes caractéristiques, mais dont le taux de liant est de 4,5%, ce liant étant de l'acétate de polyvinyle plastifié, présente une résistance à la traction, mesurée par la même méthode, inférieure à 20 décanewtons.

Le liant utilisé dans la présente invention offre également l'avantage d'être partiellement solubilisé en présence d'eau. Le test suivant permet de le constater : une série d'échantillons de 100 x 125 millimètres sont découpés dans le mat dont le procédé de fabrication a été décrit précédemment. Ces échantillons sont immergés dans de l'eau à 20°C et soumis à une charge de 100 grammes. L'élimination partielle du liant dans l'eau et l'effet de la charge provoquent la déchirure du mat en deux parties au bout d'un temps moyen de 25 secondes. Ce temps est très court pour ce genre de test. En effet, la déchirure du mat lié avec de l'acétate de polyvinyle plastifié, cité précédemment, n'intervient, dans les mêmes conditions, qu'au bout d'un temps moyen supérieur à 5 minutes.

Cette élimination rapide du liant permet au mat obtenu selon l'invention d'être très facilement associé à toutes sortes de produits mélangés à de l'eau, qu'il s'agisse d'un mélange de ciment ou de résines sous la forme de dispersion ou de suspension en milieu aqueux, et d'obtenir par moulage des pièces composites dont les propriétés mécaniques et l'état de surface sont particulièrement satisfaisants. L'exemple comparatif décrit ci-après permet de le montrer.

Des plaques de ciment sont réalisées en employant d'une part un mélange à base de ciment et de fils coupés de verre appelé prémix, d'autre part de mat selon l'invention ou, à titre comparatif, d'un mat connu.

Le mélange lui-même est classique et sa composition est la suivante :
□ ciment portland artificiel CEMI 100 parties en poids
□ sable siliceux 100 parties en poids
□ eau 40 parties en poids
□ fluidifiant 1,8 parties en poids

A ce mélange sont incorporés de manière connue en soi 4,8 parties en poids de fils coupés de verre d'une longueur moyenne de 12 millimètres.

Le mat selon l'invention a une masse surfacique de 120 grammes par mètre carré, il est constitué de fils coupés de 50 millimètres de longueur, dont le titre est de 38 tex et qui sont constitués d'une multiplicité de filaments d'un diamètre moyen de 14 micromètres. Son taux de liant est de 10 %.

Le mat utilisé à titre comparatif présente les mêmes caractéristiques, hormis le taux de liant, qui est de 4,5% et le liant lui-même qui est de l'acétate de polyvinyle plastifié.

Le verre utilisé pour obtenir ces mats est un verre alcali-résistant commercialisé sous la marque CEMFIL.

Une première couche de mat est déposée au fond d'un moule et recouverte d'une couche de premix uniformément répartie en soumettant ledit moule à des vibrations.

Une seconde couche de mat identique à la première est déposée sur le prémix, puis appliquée contre le prémix au moyen d'un rouleau afin de l'imprégner. La plaque ainsi formée est maintenue pendant 24 heures dans le moule, puis ensuite stockée dans une enceinte maintenue à 20°C dans une atmosphère à 50% d'humidité relative.

Des échantillons sont prélevés dans les plaques ainsi obtenues et certaines de leurs propriétés mécaniques en flexion ont été mesurées au bout de 7 jours et de 28 jours de stockage. les résultats de ces mesures, effectuées selon le projet de norme pr.EN 1170-5 de mars 1995, sont rassemblés dans le tableau suivant.

Les symboles MOR, LOP et EPS désignent respectivement le module de rupture, la limite de proportionnalité ou d'élasticité et la déformation à la rupture lors du test en flexion.

Le pourcentage de renfort dans le prémix est de 2% en poids par rapport au composite pour les deux sortes de plaques, le pourcentage de renfort dû au mat lui-même étant de 1,4% pour la plaque renforcée par le mat selon l'invention et pour la plaque renforcée par le mat connu.

Ces résultats montrent que le mat selon l'invention confère au composite d'excellentes propriétés mécaniques, notamment une déformation remarquable eu égard à la relativement faible teneur en renfort.

Les exemples illustrant l'invention ne sont pas limitatifs et l'association du mat selon l'invention avec un mélange à base de ciment peut être réalisée de bien des manières, par exemple déposé in situ sur tout ou partie d'une dalle ou fixé sur une paroi et recouvert par projection d'une couche de ciment.

L'association avec des résines en milieu aqueux peut être également réalisée par tous les moyens connus de l'homme du métier.

## Revendications

1. Procédé de fabrication d'un mat de fils de verre selon lequel on dépose en continu, sur une nappe de fils de verre, répartis sur un convoyeur en mouvement, un liant, puis on soumet ladite nappe à un étuvage et éventuellement à un calandrage, qui consiste à déposer sur la nappe de fil un liant liquide dont la viscosité lors du dépôt est inférieure à environ 40 millipascals.seconde, ledit liant étant formé d'une solution aqueuse d'alcool(s) polyvinylique(s).

2. Procédé selon la revendication 1, **caractérisé en ce que** le liant est déposé sous la forme d'une nappe liquide ou d'un rideau de filets liquides qui tombent sur toute la largeur de la nappe de fils.

3. Procédé selon la revendication 2, **caractérisé en ce qu'** une partie du liant est déposée en amont de la zone où il est déposé sous la forme d'une nappe liquide ou d'un rideau de filets liquides.

4. Procédé selon la revendication 3, **caractérisé en ce que** le liant est déposé en amont par pulvérisation.

5. Procédé selon l'une quelconque des revendications précédentes, **caractérisé en ce que** la fraction de liant qui a traversé la nappe de fils est récupérée sous le convoyeur et recyclée directement.

6. Nappe de fils de verre revêtue d'un liant, **caractérisée en ce que** la nappe est formée de fils de verre dont les filaments constitutifs restent liés entre eux et **en ce que** le liant est un liant liquide dont la viscosité, lors du dépôt sur la nappe de fils de verre, est inférieure à environ 40 millipascals.seconde, ledit liant étant formé d'une solution aqueuse d'alcool(s) polyvinylique(s).

7. Nappe de fils de verre selon la revendication 6, **caractérisée en ce que** sa teneur en liant est comprise entre approximativement 3 et 15 % en poids par rapport au poids de verre.

8. Mat de fils de verre obtenu après étuvage et éventuellement calandrage d'une nappe de fils de verre selon l'une des revendications 6 ou 7, **caractérisé en ce qu'**il est formé de fils constitués de filaments de verre restant liés entre eux et dont le diamètre moyen est compris entre 9 et 30 micromètres.

9. Mat de fils de verre selon la revendication 8, **caractérisé en ce qu'**il est formé de fils coupés dont la longueur est supérieure à environ 20 millimètres.

10. Mat de fils de verre selon la revendication 9, **caractérisé en ce qu'**il est renforcé par des fils de verre continus disposés longitudinalement sur au moins une partie de la largeur dudit mat.

11. Mat de fils de verre selon la revendication 8, **caractérisé en ce qu'**il est formé de fils continus.

12. Application du mat de fils de verre selon l'une des revendications 8 à 11, **caractérisé en ce qu'**il est associé à un mélange à base de ciment et d'eau et comprend éventuellement des fils de verre afin de réaliser ultérieurement un composite.

13. Application du mat de fils de verre selon des revendications 8 à 11, **caractérisée en ce qu'**il est associé à une résine en milieu aqueux afin de réaliser ultérieurement un composite par moulage.

## Claims

1. Process for the manufacture of a mat of glass threads according to which a binder is deposited continuously on a sheet of glass threads distributed on a moving conveyor, then the sheet is subjected to oven-drying and optionally calendering, which process consists in depositing on the sheet of threads a liquid binder, the viscosity of which during deposition is lower than approximately 40 millipascals.second, the binder being formed from an aqueous solution of polyvinyl alcohol(s).

2. Process according to claim 1, **characterised in that** the binder is deposited in the form of a liquid sheet or in the form of a curtain of thin liquid streams which fall onto the entire width of the sheet of threads.

3. Process according to claim 2, **characterised in that** a portion of the binder is deposited upstream of the region where it is deposited in the form of a liquid sheet or in the form of a curtain of thin liquid streams.

4. Process according to claim 3, **characterised in that** the binder is deposited upstream by spraying.

5. Process according to any one of the preceding claims, **characterised in that** the fraction of binder that has passed through the sheet of threads is recovered beneath the conveyor and recycled directly.

6. Sheet of glass threads that is coated with a binder, **characterised in that** the sheet is formed from glass threads, the constituent filaments of which remain bound to one another, and **in that** the binder is a liquid binder, the viscosity of which during deposition on the sheet of glass threads is lower than approximately 40 millipascals.second, the binder being formed from an aqueous solution of polyvinyl alcohol(s).

7. Sheet of glass threads according to claim 6, **characterised in that** its content of binder is approximately from 3 to 15% by weight relative to the weight of the glass.

8. Mat of glass threads that is obtained after oven-drying and optionally calendering a sheet of glass threads according to either claim 6 or claim 7, **characterised in that** it is formed from threads constituted by glass filaments that remain bound to one another and the average diameter of which is from 9 to 30 micrometres.

9. Mat of glass threads according to claim 8, **characterised in that** it is formed from cut threads, the length of which is greater than approximately 20 millimetres.

10. Mat of glass threads according to claim 9, **characterised in that** it is reinforced by continuous glass threads arranged longitudinally on at least a portion of the width of the mat.

11. Mat of glass threads according to claim 8, **characterised in that** it is formed from continuous threads.

12. Application of the mat of glass threads according to any one of claims 8 to 11, **characterised in that** it is associated with a mixture based on cement and water and optionally comprises glass threads in order subsequently to form a composite.

13. Application of the mat of glass threads according to claims 8 to 11, **characterised in that** it is associated with a resin in aqueous medium in order subsequently to form a composite by moulding.

## Patentansprüche

1. Verfahren zur Herstellung eines Glasfadenvlieses, gemäß welchem auf einer Bahn aus Glasfäden, die auf einem sich bewegenden Gurtförderer verteilt sind, ein Bindemittel kontinuierlich aufgebracht und diese Bahn anschließend in einem Ofen erhitzt und gegebenenfalls kalandriert wird, und welches darin besteht, auf der Glasfadenbahn ein aus einer wässrigen Lösung von Polyvinylalkohol/en gebildetes flüssiges Bindemittel aufzubringen, dessen Viskosität beim Abscheiden niedriger als etwa 40 Millipaecal·Sekunde ist.

2. Verfahren nach Anspruch 1, **dadurch gekennzeichnet, dass** das Bindemittel in Form einer Flüssigkeitsbahn oder eines Schleiers aus flüssigen Strahlen, die auf die gesamte Breite der Glasfadenbahn treffen, aufgebracht wird.

3. Verfahren nach Anspruch 2, **dadurch gekennzeichnet, dass** ein Teil des Bindemittels vor dem Bereich aufgebracht wird, in welchem es in Form einer Flüssigkeitsbahn oder eines Schleiers aus flüssigen Strahlen aufgebracht wird.

4. Verfahren nach Anspruch 3, **dadurch gekennzeichnet, dass** das Bindemittel zuvor durch Versprühen aufgebracht wird.

5. Verfahren nach einem der vorhergehenden Ansprüche, **dadurch gekennzeichnete dass** der Teil des Bindemittels, der durch die Glasfadenbahn hindurchgelangt ist, unter dem Gurtförderer zurückgewonnen und direkt zurückgeleitet wird.

6. Glasfadenbahn, die mit einem Bindemittel überzogen ist, **dadurch gekennzeichnet, dass** sie aus Glasfäden gebildet ist, deren filamentförmige Bestandteile miteinander verbunden bleiben, und dass das Bindemittel ein aus einer wässrigen Lösung von Polyvinylalkohol/en gebildetes flüssiges Bindemittel ist, dessen Viskosität beim Abscheiden auf die Glasfadenbahn niedriger als etwa 40 Millipascal·Sekunde ist.

7. Glasfadenbahn nach Anspruch 6, **dadurch gekennzeichnet, dass** ihr Bindemitcelgehalt etwa 3 bis 15 Gew.-% des Glasgewichts beträgt.

8. Glasfadenvlies, das nach Erhitzen in einem Ofen und gegebenenfalls Kalandrieren einer Glasfadenbahn nach Anspruch 6 oder 7 erhalten ist, **dadurch gekennzeichnet, dass** es aus Glasfäden gebildet ist, die aus Glasfilamenten bestehen, die miteinander verbunden bleiben und deren mittlerer Durchmesser 9 bis 30 Mikrometer beträgt.

9. Glasfadenvlies nach Anspruch 8, **dadurch gekennzeichnet, dass** es aus Kurzfäden gebildet ist, deren Länge mehr als etwa 20 Millimeter beträgt.

10. Glasfadenvlies nach Anspruch 9, **dadurch gekennzeichnet, dass** es durch endlose Glasfäden verstärkt ist, die auf wenigstens einem Teil der Vliesbreite in Längsrichtung angeordnet sind.

11. Glasfadenvlies nach Anspruch 8, **dadurch gekennzeichnet, dass** es aus Endlosfäden gebildet ist.

12. Verwendung des Glasfadenvlieses nach einem der Ansprüche 8 bis 11, **dadurch gekennzeichnet, dass** es mit einem Gemisch verbunden wird, das Zement und Wasser als Grundlage hat und gegebenenfalls Glasfäden enthält, um anschließend ein Verbundmaterial herzustellen.

13. Verwendung des Glasfadenvlieses nach den Ansprüchen 8 bis 11, **dadurch gekennzeichnet, dass** es mit einem Harz im wässrigen Medium verbunden wird, um anschließend durch Formgebung ein Verbundmaterial herzustellen.
